# EUROPÄISCHE PATENTSCHRIFT

(11) **EP 0 775 772 B1**
(45) Veröffentlichungstag und Bekanntmachung des Hinweises auf die Patenterteilung: **16.05.2001**
(21) Anmeldenummer: 96115402.8
(22) Anmeldetag: 25.09.1996
(51) Int. Cl.: D06M 11/83

(54) **Verfahren zum Herstellen eines wetterechten alubedampften Stoffes**
Method for preparing a weather resistant fabric coated with evaporated aluminium
Procédé de préparation d'une étoffe revêtue d'aluminium vaporisé et résistante aux intempéries

(30) Priorität: 31.10.1995 DE 19540451
(43) Veröffentlichungstag der Anmeldung: 28.05.1997
(73) Patentinhaber: LAUTERBURG & CIE AG, CH-3550 Langnau/Emmental (CH)
(72) Erfinder: Lauterburg, Nikolaus, 3550 Langnau, Emmental (CH)
(74) Vertreter: Zipse + Habersack

(56) Entgegenhaltungen:
- CH-A- 388 258
- DE-A- 3 436 097
- DE-A- 3 445 997
- DE-U- 9 313 157
- GB-A- 800 093

## Beschreibung

Die Erfindung betrifft ein Verfahren zum Herstellen eines wetterechten aluminiumbedampften Stoffes für den Einsatz im Außenbereich.

Ein wetterfestes Flächengebilde mit einer Metallbeschichtung wird in DE-U-9313157.7 beschrieben.

Die Erfindung hat zum Ziel, ein Verfahren zur Herstellung eines wetterechten aluminiumbedampften Stoffes für den Einsatz im Außenbereich anzugeben.

Dieses Ziel wird mit einem Verfahren gemäß Anspruch 1 erreicht. Ein nach dem erfindungsgemäßen Verfahren hergestellter Markisenstoff ist Gegenstand des Anspruchs 12. Vorteilhafte Weiterbildungen der Erfindung sind Gegenstand der zugehörigen Unteransprüche.

Erfindungsgemäß wird durch eine Kombination bestimmter Verfahrensschritte und die Verwendung bestimmter Materialien erreicht, daß der erhaltene aluminiumbedampfte Stoff auch für den Außenbereich einsetzbar ist.

Hierzu wird ein wetterechtes synthetisches Garn verwendet, z.B. Acrylgarn oder modifiziertes Polyester mit höchstmöglicher Reißfestigkeit für normal und schwer entflammbare Stoffe.

Vor der Aluminiumbedampfung wird der Stoff mit einem anionaktiven Waschmittel äußerst sauber ausgewaschen und anschließend bis auf eine Restfeuchte von 1% vorgetrocknet.

Anschließend wird der Stoff vollständig getrocknet. Dies wird vorzugsweise in einem Vakuumapparat gemacht. Die Restfeuchtigkeit, die sich noch auf oder in der Ware befindet, wird dabei vollständig entzogen. Nach dem Trocknungslauf folgt - vorzugsweise in der gleichen Maschine - die Aluminiumbedampfung.

Der so erhaltene aluminiumbedampfte Stoff wird nun mit einer Ausrüstung versehen, die Fluorcarbonharz aufweist. Durch das Fluorcarbonharz wird der Stoff öl-, schmutz- und fettabweisend imprägniert. Diese Anti-Schmutzausrüstung und Imprägnierung bewirkt, daß die aluminiumbedampfte Oberfläche den im Außenbereich auftretenden Wetterbeeinflussungen, wie Regen, Sonne, Wind und Verschmutzungen widersteht.

Das Fluorcarbonharz wird in einem Bereich von 0,2 bis 2,5 Gew.-%, bezogen auf das Stoffgewicht, aufgebracht.

Eine zusätzliche Ausrüstung von 0 bis 2,5 Gew.-% n-Hydroxymethylmelaminharz verbessert das Verhalten hinsichtlich Knitterbarkeit, Wärme und Farbbeständigkeit und in bedingter Weise auch die Schwerbrennbarkeit.

Die Verarbeitung des Hydroxymethylmelaminharzes läßt sich Unterstützen durch Zugabe von 0 bis 1,5% Harnstoff.

Für besonders schwer brennbare Qualitäten wird der Stoff mit einer Ausrüstung versehen, die bis zu 3,0% Phosphorsäureester aufweist.

Die oben genannten Ausrüstungen können selbstverständlich in einem einzigen Ausrüstbad auf die Stoffoberfläche aufgebracht werden.

Die auf vorstehend beschriebene Weise hergestellten Stoffe eignen sich insbesondere für Markisenstoffe im Außenbereich.

## Patentansprüche

1. Verfahren zur Herstellung eines wetterechten aluminiumbedampften Stoffes für den Einsatz im Außenbereich,
wobei
man wenigstens ein wetterechtes synthetisches Garn zu einem Stoff verwebt, den gewebten Stoff mit einem anionaktiven Waschmittel äußerst sauber auswäscht und bis auf eine Restfeuchte von 1 % vortrocknet und anschließend zur Entfernung der Restfeuchte trocknet, die Stoffoberfläche mit Aluminium bedampft, den bedampften Stoff mit einer Ausrüstung versieht, die, bezogen auf das Stoffgewicht 0,2 bis 2,5 Gew.-% Fluorcarbonharz aufweist.

2. Verfahren nach Anspruch 1,
dadurch **gekennzeichnet**,
daß der Stoff mit einer Ausrüstung versehen wird, die, bezogen auf das Stoffgewicht, bis zur 3,0 Gew.-% Phosphorsäureester aufweist.

3. Verfahren nach einem der vorhergehenden Ansprüche,
dadurch **gekennzeichnet,**
daß der Stoff mit einer Ausrüstung versehen wird, die, bezogen auf das Stoffgewicht, bis 2,5 Gew.-% N-Hydroxymethylmelaminharz aufweist.

4. Verfahren nach Anspruch 3,
dadurch **gekennzeichnet**,
daß der Stoff mit einer Ausrüstung versehen wird, die, bezogen auf das Stoffgewicht, bis 1,5 Gew.-% Harnstoff aufweist.

5. Verfahren nach einem der vorherigen Ansprüche,
dadurch **gekennzeichnet**,
daß der Stoff auf zweibäumigen Webmaschinen gewebt wird.

6. Verfahren nach einem der vorherigen Ansprüche,
dadurch **gekennzeichnet**,
daß der Stoff im Vakuum getrocknet wird.

7. Verfahren nach Anspruch 6,
dadurch **gekennzeichnet**,
daß der Stoff im Vakuum bedampft wird.

8. Verfahren nach einem der vorherigen Ansprüche,
dadurch **gekennzeichnet**,
daß als synthetisches Garn Acrylgarn verwendet wird.

9. Verfahren nach einem der vorherigen Ansprüche,
dadurch **gekennzeichnet**,
daß als synthetisches Garn modifiziertes Polyestergarn verwendet wird.

10. Markisenstoff für den Außenbereich, hergestellt nach dem Verfahren gemäß einem der Ansprüche 1 bis 9.

## Claims

1. A method for producing a weatherproof, aluminum vapor-coated cloth for outdoor use comprising the steps:
weaving at least one weatherproof synthetic yarn into a cloth,
washing out said woven cloth with an anionic detergent to be extremely clean,
predrying said cloth to a remaining moisture content of 1% and subsequently
drying said cloth to remove the remaining moisture content,
vapor-coating the surface of said cloth with aluminum, finishing said vapor-coated cloth with 0.2 to 2.5 % by weight fluorocarbon resin relative to the weight of said cloth.

2. The method as set forth in claim 1 wherein said cloth is finished with up to 3 % by weight phosphoric acid ester relative to the weight of said cloth.

3. The method as set forth in claim 1 or 2 wherein said cloth is finished with up to 2.5 % by weight N hydroxymethyl melamine resin relative to the weight of said cloth.

4. The method as set forth in claim 3 wherein said cloth is finished with up to 1.5 % by weight urea relative to the weight of said cloth.

5. The method as set forth in any of the preceding claims wherein said cloth is woven on two-beam weaving machines.

6. The method as set forth in any of the preceding claims wherein said cloth is vacuum-dried.

7. The method as set forth in claim 6 wherein said cloth is vacuum-vapor coated.

8. The method as set forth in any of the preceding claims wherein acrylic yarn is used as said synthetic yarn.

9. The method as set forth in any of the preceding claims wherein modified polyester yarn is used as said synthetic yarn.

10. An outdoor shade/blind cloth produced by the method as set forth in any of the claims 1 to 9.

## Revendications

1. Procédé de fabrication d'un tissu résistant aux intempéries, aluminisé sous vide, destiné à une utilisation en extérieur, selon lequel on tisse au moins un fil synthétique résistant aux intempéries pour former un tissu, on lessive ledit tissu ainsi formé jusquà la rendre parfaitement propre au moyen d'une lessive anionique et on le soumet à un préséchage jusqu'à une humidité résiduelle de 1%, puis, pour éliminer l'humidité résiduelle, on procède à une aluminisation sous vide de la surface du tissu et on applique sur le tissu aluminisé un apprêt qui comprend 0,2 à 2,5 % en poids de résine fluorocarbonée, rapporté au poids du tissu.

2. Procédé selon la revendication 1, caractérisé en ce que le tissu est pourvu d'un apprêt qui comprend jusqu'à 3,0 % en poids d'ester acide de phosphore, rapporté au poids du tissu.

3. Procédé selon une des revendications précédentes, caractérisé en ce que le tissu est pourvu d'un apprêt qui comprend jusqu'à 2,5 % en poids de résine N-hydroxy-méthyle-amine, rapporté au poids du tissu.

4. Procédé selon la revendication 3, caractérisé en ce que le tissu est pourvu d'un apprêt qui comprend jusqu'à 1,5 % en poids d'urée, rapporté au poids du tissu.

5. Procédé selon une des revendications précédentes, caractérisé en ce que le tissu est tissé sur un métier à deux enrouleuses.

6. Procédé selon une des revendications précédentes, caractérisé en ce que le tissu est séché sous vide.

7. Procédé selon la revendication 6, caractérisé en ce que le tissu est métallisé soous vide.

8. Procédé selon une des revendications précédentes, caractérisé en ce que l'on utilise un fil acrylique comme fil synthétique.

9. Procédé selon une des revendications précédentes, caractérisé en ce que l'on utilise un fil de polyester modifié comme fil synthétique.

10. Tissu pour store destiné à une utilisation en extérieur, fabriqué conformément au procédé selon une des revendications 1 à 9.
